# EUROPÄISCHE PATENTSCHRIFT

(11) **EP 0 818 271 B1**
(45) Veröffentlichungstag und Bekanntmachung des Hinweises auf die Patenterteilung: **21.11.2001**
(21) Anmeldenummer: 97110011.0
(22) Anmeldetag: 19.06.1997
(51) Int. Cl.: B24B 33/02, B24B 33/08, B24D 13/00

(54) **Verfahren zur Bearbeitung von Zylinderlaufflächen**
Method for machining cylinder bores
Procédé d'usinage d'alésages de cylindres

(30) Priorität: 11.07.1996 DE 19627926
(43) Veröffentlichungstag der Anmeldung: 14.01.1998
(73) Patentinhaber: KS Aluminium Technologie Aktiengesellschaft, 74172 Neckarsulm (DE)
(72) Erfinder: Köhler, Eduard, Dr.-Ing. habil., 74172 Neckarsulm (DE); Niehues, Jürgen, Dipl.-Ing., 74831 Gundelsheim (DE); Pröschle, Willy, 74831 Gundelsheim (DE)
(74) Vertreter: Dreiss, Fuhlendorf, Steimle & Becker

(56) Entgegenhaltungen:
- EP-A- 0 348 608
- DE-A- 4 417 209
- US-A- 2 232 389
- US-A- 3 972 161
- PATENT ABSTRACTS OF JAPAN vol. 012, no. 010 (M-658), 13.Januar 1988 & JP 62 173164 A (TOYOTA MOTOR CORP), 30.Juli 1987,

## Beschreibung

Die Erfindung betrifft ein Verfahren zur Bearbeitung von aus Leichtmetallegierungen, insbesondere Aluminium-Legierungen, hergestellten Zylinderlaufflächen bei der Herstellung von Motorblöcken und Kurbelgehäusen für Verbrennungskraftmaschinen, mit eingelagerten körnigen oder faserigen Hartstoffphasen, wie insbesondere Silizium, Aluminiumoxid oder Carbiden, zur Erzeugung tribologisch geeigneter Eigenschaften, wobei zum Freilegen der Hartstoffphasen durch Zurücksetzen der Leichtmetallmatrix auf die Anwendung eines Ätzprozess bei der zu bearbeitenden Zylinderlauffläche verzichtet wird. Ein solches Verfahren ist aus EP 348 608 A bekannt.

Wegen der bekannten Vorteile werden im Motorenbau zunehmend Zylinderkurbelgehäuse aus Leichtmetallegierungen, insbesondere Aluminiumlegierungen, gefertigt. Der Oberflächenbearbeitung der Laufflächen oder Laufbahnen kommt im Hinblick auf die Lebensdauer des Motors, insbesondere den Ölverbrauch und das Verschleißverhalten, d.h. das Zusammenwirken der Reibpartner Kolbenring und Zylinderlauffläche, überragende Bedeutung zu. So war es bereits bei der Bearbeitung von Grauguß-Zylinderlaufflächen bekannt, eine zwei- oder dreistufige Honbearbeitung durchzuführen. Im ersten Honvorgang, bei dem man üblicherweise von Formhonung spricht, wurden Bohrungsfehler oder -ungenauigkeiten ausgeglichen. Hierfür wurden Diamanthonleisten verwendet, bei denen der Schneidstoff Diamant in einer metallischen, steifen unnachgiebigen Matrix des Honwerkzeugs gebunden, d.h. gehalten bzw. eingelagert ist. Beim Abtragen des Honaufmaßes werden Grate gebildet, und es kommt zur sogenannten Blechmantelbildung und Flitterbildung, d.h. zu einer Überdeckung und Verschmierung der Graphiteinlagerungen durch das Metall, so daß die Graphiteinlagerungen, die eigentlich als Reibpartner dienen sollen, diese Funktion nicht ausüben können. Deshalb wird die durch die Formhonung im Hinblick auf ihre tribologischen Eigenschaften eher verschlechterte Oberflächenschicht einem oder zwei weiteren Honvorgängen unterworfen, wobei hierfür beispielsweise Honwerkzeuge mit (keramisch gebundenem) Silizumcarbid als Schneidstoff verwendet werden. Der erwähnte Blechmantel, welcher die Graphiteinlagerungen überdeckt, sowie der Flitter werden dann abgetragen, so daß das Graphit an der Oberfläche freiliegt und Notlauffunktionen ausüben kann.

Es ist auch vorgeschlagen worden, beim Fertighonen der Zylinderlaufflächen die Honleisten durch Bürstleisten zu ersetzen, um damit ausgeprägte Grate und bei der Diamantformhonung gebildeten Flitter zu beseitigen.

EP-A- 0 348 608 zeigt ein gattungsgemäßes Verfahren und lehrt, eine Aluminium-Zylinderlaufbahn anschließend an eine Feinbearbeitung mit einer Bürste zu bearbeiten, wobei der Durchmesser der Borsten der Bürte nicht größer als der mittlere Abstand der Silizium-Kristalle voneinander sein soll, also kleiner als 30 - 50 *µ*m. Solche Borsten können aber nur einen geringen Anpressdruck ausüben, und der Abtragsrate ist daher gering.

Für Zylinderkurbelgehäuse aus Leichtmetallegierungen, insbesondere übereutektischen Aluminiumlegierungen, wurden auch Verfahren entwickelt, mit denen die tribologischen Eigenschaften von aus Leichtmetallegierungen hergestellten Zylinderlaufflächen verbessert wurden. In der VDI-Z 131 (1989) Nr. 9 Abschnitt 6.1 wird ein bekanntes Verfahren zum Honen von Kurbelgehäusen aus einer übereutektischen Aluminiumlegierung beschrieben. Gemäß diesem bekannten Verfahren wird in einem ersten Formhonvorgang unter Verwendung von Diamanthonleisten rund 60 *µ*m der Zylinderlauffläche abgetragen. In einem weiteren Honvorgang wird unter Verwendung von Honleisten mit keramisch gebundenem Siliziumcarbid die Zylinderlauffläche nochmals bearbeitet, wobei bis zu rund 25 *µ*m abgetragen werden. Dieser weitere Honvorgang dient der Beseitigung der beim Formhonen zerstörten Oberflächenschicht, in der die körnigen oder faserigen, insbesondere aus Silizium bestehenden Hartstoffe weggerissen, zersplittert oder von einer Matrixmetallverschmierung überdeckt worden sind.

Nach dem vorstehend beschriebenen Honen werden die Zylinderlaufflächen einem Ätzprozeß unterworfen, bei dem die Hartstoffe an der Zylinderlauffläche freigelegt werden, indem die Leichtmetallmatrix beispielsweise von Natronlauge weggeätzt und dadurch gegenüber den Hartstoffen zurückgesetzt wird.

In der öffentlich zugänglichen Firmenschrift der Anmelderin mit dem Titel "Die Überholung eines Alusil-Motorblocks", die anläßlich des KS-Kolloquiums 1987 erarbeitet und zuletzt 1991 neu aufgelegt wurde, ist nach dem Einschrumpfen neuer Aluminium-Zylinderlaufbüchsen ein mit Silizium-Läppen bezeichneter letzter Bearbeitungsgang beschrieben, der sich an die vorausgehenden Schritte des Vorhonens, Fertighonens und Polierens anschließt. Bei diesem Vorgang werden die Honsteine durch Filzleisten ersetzt, und die Zylinderbohrung und die Filzleisten werden mit einer Silizium-Paste bestrichen. Mit diesem Bearbeitungsgang soll vor Ort beim Überholen eines Aluminium-Motorblocks eine Freilegung der Silizium-Kristalle in der Lauffläche der Laufbüchse erreicht werden. Dieses Verfahren eignet sich jedoch nicht für einen Serieneinsatz bei der Herstellung von Motorblöcken. Der Einsatz von Filzleisten sowie das manuelle Aufbringen einer Silizium-Paste gewährleistet keine hinreichende Reproduzierbarkeit. Es wurde auch daran gedacht, Filzleisten in Verbindung mit einer Mischung aus feinkörnigem Siliziumcarbid und Honöl zur Oberflächenbearbeitung der Laufflächen einzusetzen. Dieser schon Ende der 80er Jahre in Fachkreisen diskutierte Gedanke, der auch in der DE 44 38 550 A1 beschrieben ist, bringt jedoch den Nachteil mit sich, daß Abrasivstoffe in der Trägerflüssigkeit die Maschinen in ganz erheblichem Maße gefährden. Die Reproduzierbarkeit des Verfahrens ist für eine Erstherstellung eines Motorblocks nicht hinreichend, und das Verfahren erweist sich als zu teuer, da eine separate Bearbeitungsvorrichtung für die Filzleisten verwendet werden muß.

Ausgehend von einem gattungsgemäßen Verfahren nach EP-A- 0 348 608 liegt der Erfindung die Aufgabe zugrunde, den Prozeß des Zurücksetzens der Leichtmetallmatrix, d.h. das Freilegen und das Verrunden der Hartstoffphasen effektiver zu gestalten, wobei auf die Anwendung eines Ätzprozesses verzichtet werden soll. Es sollen desweiteren die Nachteile des Silizium-Läppens vermieden werden.

Diese Aufgabe wird durch die Merkmale des Anspruchs 1 gelöst.

Es wurde also erfindungsgemäß erkannt, daß zur Freilegung der Hartstoffphasen auf die Ausführung eines umweltbelastenden Ätzvorgangs verzichtet werden kann und stattdessen eine Honung unter Verwendung eines geeigneten Honwerkzeugs durchgeführt werden kann. Es ist hierbei wichtig, daß die Schneidstoffpartikel des Honwerkzeugs in einer derart nachgiebigen Matrix eingelagert sind, daß sie sich gewissermaßen zwischen den Hartstoffen in die Leichtmetallmatrix eingraben und so die Matrix zurücksetzen können, wie dies in bekannter Weise durch Ätzen erreicht wurde. In vorteilhafter Weise wird bei der Durchführung des erfindungsgemäßen Verfahrens im Gegensatz zu dem bekannten Ätzverfahren aber auch eine Verrundung der Hartstoffphasen und damit eine Verbesserung der tribologischen Eigenschaften, d.h. eine Verringerung der Abrasivität der behandelten Zylinderlauffläche erreicht.

Bei dem zum Freilegen der Hartstoffphasen verwendeten Honwerkzeug ist der Schneidstoff bei einer vorteilhaften Verfahrensführung beispielsweise in einer porösen und daher nachgiebigen Matrix eingelagert.

Nach der erfindungsgemäßen Freilegung der Hartstoffphasen durch Honen der bereits vorgehonten Zylinderlauffläche werden Rautiefen R_{z} der freigelegten Hartstoffphasen von 1,0 bis 3,0 *µ*m erzeugt. Es wird vorteilhafterweise ein Mittenrauhwert Rₐ von 0,1 bis 0,3 *µ*m erzeugt. Der entsprechende Mittenrauhwert Rₐ beträgt nach der Durchführung eines Ätzvorgangs 0,3 bis 0,6 *µ*m.Die reduzierte Spitzenhöhe Rₚₖ, die ein Maß für den Kornüberstand der Hartstoffe über die zurückgesetzte Matrix darstellt, beträgt 0,3 bis 0,8 *µ*m.

Auch bei der Bearbeitung von aus Leichtmetallegierungen hergestellten Zylinderlaufflächen kann zunächst eine Formhonung unter Verwendung von Diamanthonleisten und sodann eine Zwischenhonung zum Abtragen der zerstörten Oberflächenschichten durchgeführt werden, bevor die vorstehend erwähnte Honung zum Freilegen der Hartstoffphasen ausgeführt wird. Die Zwischenhonung wird dabei vorteilhafterweise unter Verwendung einer Siliziumcarbid-Honleiste, deren Schneidstoffpartikel einer Größe von 600 bis 800 mesh nach DIN 69101 entsprechen (5 bis 10 *µ*m) und in einem aushärtbaren Kunstharz eingelagert sind. Demgegenüber sind die vorzugsweise aus Korund (Al₂O₃) oder Siliziumcarbid (SiC) bestehenden Schneidstoffpartikel, die ebenfalls eine Korngröße von 600 bis 800 mesh aufweisen, in einer derart elastisch nachgiebigen, beispielsweise aus einem porösen thermoplastischen Material gebildeten Matrix eingelagert, daß sie von den Hartstoffen unter elastischer Verformung der Honleisten-Matrix zurückgedrückt werden, so daß sie die Hartstoffe der Aluminium-Legierung nicht abrasiv abtragen, sondern nur an den Kanten verrunden. Die Schneidstoffpartikel werden aber in die Aluminium-Legierungsmatrix zwischen die Hartstoffe gedrückt und graben sich dort unter Abtrag der weicheren Legierungsmatrix ein und bewirken so die Zurücksetzung der Matrix bzw. die Freilegung der Hartstoffe.

Bei der Ausführung dieses dreistufigen Verfahrens werden bei der Diamantformhonung etwa 50 bis 70 *µ*m, bei der Zwischenhonung etwa 30 bis 40 *µ*m und beim Freilegen der Hartstoffphasen etwa 3 bis 5 *µ*m abgetragen. Der Abtrag bei der Zwischenhonung ist jedoch sinnvollerweise abhängig von der Zerstörungstiefe der Oberflächenschicht, die ihrerseits von der Korngröße der Hartstoffe beeinflußt wird. D.h., bei einer geringeren Korngröße der Hartstoffe kann ein geringerer Abtrag beim Zwischenhonen ausreichend sein.

In Weiterbildung des erfindungsgemäßen Verfahrens, aber auch in einem hiervon losgelöst zu betrachtenden Erfindungsgedanken von eigenständiger Bedeutung wird vorgeschlagen, das Bearbeitungsverfahren so durchzuführen, daß nach einem Feinbohren der Zylinderbohrung und vor dem Freilegen der Hartstoffphasen die Zylinderlauffläche in einem ersten Honvorgang unter Verwendung eines Honwerkzeugs, dessen Schneidstoff im wesentlichen unnachgiebig in einem metallischen Verbund oder einem Harz gehalten ist, bearbeitet wird, so daß eine Oberflächenschicht der Zylinderlauffläche abgetragen wird, in der die Hartstoffphasen durch das Feinbohren zerstört wurden.

Gemäß diesem ansich selbstständigen Erfindungsgedanken wird die Zylinderbohrung mit einem geringeren Untermaß ausgebildet, so daß gegenüber dem bekannten Verfahren weniger abgetragen werden muß, um den schlußendlichen Bohrungsdurchmesser zu erreichen. Es wurde also gewissermaßen der Schritt des Formhonens durch die Anbringung einer genaueren Bohrung ersetzt. Dies bereitet durch die Verfügbarkeit von polykristalline Diamantschneiden oder -schneidplatten aufweisenden Bohr- oder Fräswerkzeugen, insbesondere Mehrschneidenbohrer, keine Probleme.

Es wird dann in einem ersten Honvorgang beim Beseitigen der zerstörte Hartstoffphasen aufweisenden Oberflächenschicht der Zylinderlauffläche mehr Material abgetragen als beim vorausgehend beschriebenen Zwischenhonen, da beim Feinbohren im Gegensatz zum Formhonen von einer etwas größeren Zerstörungstiefe auszugehen ist. Es wird vorzugsweise mehr als 50 *µ*m, insbesondere zwischen 50 und 70 *µ*m, der Oberflächenschicht abgetragen. Es hat sich gezeigt, daß dies unter Verwendung desselben Honwerkzeugs, das auch bei dem vorstehend beschriebenen dreistufigen Honverfahren bei der Zwischenhonung verwendet wurde, erreicht werden kann. Es kann also auf den Einsatz teurer Diamanthonleisten verzichtet werden, und der Zeitaufwand für die Bearbeitung der Zylinderlauffläche wird beträchtlich reduziert.

Weitere Merkmale, Einzelheiten und Vorteile der Erfindung ergeben sich aus den beigefügten Patentansprüchen. Einzelheiten und Verfahrensparameter zur Durchführung des beschriebenen dreistufigen Honverfahrens ergeben sich aus der nachfolgenden Tabelle, wobei die Leichtmetallegierung eine übereutektische Aluminium-Silizium-Legierung ist.

| | Formhonen | Beseitigen der Si-Zerstörung | | Freilegen der Si-Ausscheidungen (Hartstoffphasen |
|---|---|---|---|---|
| Schneidstoffpartikel | Diamant | Diamant | Siliziumcarbid | Korund oder Siliziumcarbid |
| Schneidstoffpartikelgröße | 46 - 60 *µ*m | 15 bis 30 *µ*m | 600/800 mesh | 600/800 mesh |
| Bindung | starr (Metall) | im wesentlichen unnachgiebig (Kunststoff) | | nachgiebig (Kunststoff) |
| Abtrag | 50 - 70 *µ*m | 50 - 70 *µ*m | | 3 - 5 *µ*m |
| R_{z} | 4 - 7 *µ*m | 0,6 - 1,2 *µ*m | | 1,0 - 3,0 *µ*m |
| Rₐ | 0,6-0,8 *µ*m | 0,06 - 0,15 *µ*m | | 0,10 - 0,3 *µ*m |
| Rₚₖ e | - | 0,15 - 0,30 *µ*m | | 0,30 - 0,80 *µ*m |

In der Zeichnung zeigt:
- Figur 1: ein analysiertes Oberflächenprofil, und
- Figur 2: eine photographische Darstellung einer Zylinderlaufbahn.

In der Figur 1 ist ein analysiertes Oberflächenprofil einer Zylinderlauffläche dargestellt, die in einem zweitstufigen Honverfahren bearbeitet wurde. Zur Herstellung der Zylinderlauffläche wurde eine Verbundwerkstofftechnik genutzt; es wurde ein mit Siliziumpulver beladener zylinderförmiger Faserkörper, der aus Al₂O₃-Kurzfasern hergestellt wird, und in einem Druckguß- oder Druckguß-ähnlichem Gießvorgang mit einer untereutektischen Aluminium-Silizium-Legierung gefüllt wird, verwendet. Nach dem Gießvorgang wird die Zylinderöffnung feingebohrt, wobei ein sehr geringfügiges Untermaß im Bereich von weniger als 100 *µ*m, vorzugsweise weniger als 70 *µ*m, belassen wird. Dieses Untermaß wird dann in einem ersten Honvorgang abgetragen. In der ersten Stufe wurden 50 bis 70 *µ*m der Oberflächenschicht abgetragen, und zwar unter Verwendung einer von der in Deutschland ansässigen Firma Atlantic angebotenen Honleiste SC/9/600/22-115-BLF. In diesem ersten Honvorgang wird die Zylinderlauffläche soweit abgetragen, etwa 50 bis 70 *µ*m, bis die durch den Feinbohrvorgang zerstörten Bereiche beseitigt sind. Anschließend wird in einer zweiten Stufe fertiggehont, wobei in dem dargestellten Fall ein Honwerkzeug der in Deutschland ansässigen Firma Dolderer des Typs AS-800-P-PVA verwendet wird. In dieser zweiten Honstufe, die ausschließlich dem Freilegen der Siliziumphasen an der Oberfläche der Laufbahn dient, werden nur noch 3 bis 5 *µ*m des Aluminium-Matrix-Metalls der Zylinderlaufbahn abgetragen.

Figur 2 zeigt eine photographische Darstellung einer nach dem Verfahren bearbeiteten Oberfläche einer Zylinderlaufbahn.

## Patentansprüche

1. Verfahren zur Bearbeitung von aus Leichtmetallegierungen, insbesondere Aluminiumlegierungen, hergestellten Zylinderlaufflächen bei der Herstellung von Motorblöcken und Kurbelgehäusen für Verbrennungskraftmaschinen, mit eingelagerten körnigen oder faserigen Hartstoffphasen, wie insbesondere Silizium, Aluminiumoxid oder Carbiden, zur Erzeugung tribologisch geeigneter Eigenschaften, wobei zum Freilegen der Hartstoffphasen durch Zurücksetzen der Leichtmetallmatrix anstelle eines Ätzprozesses die zu bearbeitende Zylinderlauffläche gehont wird, **dadurch gekennzeichnet, dass** hierfür ein Honleistenwerkzeug verwendet wird, dessen partikelförmiger Schneidstoff in einer derart nachgiebigen Matrix der Honleiste eingelagert ist, daß die Schneidstoffpartikel zwischen die Hartstoffphasen gedrückt werden und dabei eine Freilegung sowie eine Verrundung der Hartstoffphasen bewirken können.

2. Verfahren nach Anspruch 1, **dadurch gekennzeichnet, daß** bei dem zum Freilegen der Hartstoffphasen verwendeten Honwerkzeug der Schneidstoff in einer porösen Matrix eingelagert ist.

3. Verfahren nach Anspruch 1 und 2, **dadurch gekennzeichnet, daß** beim Freilegen der Hartstoffphasen eine gemittelte Rauhtiefe Rz von 1,0 bis 3,0 *µ*m erzeugt wird.

4. Verfahren nach einem der vorhergehenden Ansprüche, **dadurch gekennzeichnet, daß** beim Freilegen der Hartstoffphasen ein Mittenrauhwert Rₐ von 0,1 bis 0,3 *µ*m erzeugt wird.

5. Verfahren nach einem der vorhergehenden Ansprüche, **dadurch gekennzeichnet, daß** beim Freilegen der Hartstoffphasen eine reduzierte Spitzenhöhe Rₚₖ von 0,3 bis 0,8 *µ*m erzeugt wird.

6. Verfahren nach einem der vorhergehenden Ansprüche, **dadurch gekennzeichnet, daß** nach einem Feinbohren der Zylinderbohrung und vor dem Freilegen der Hartstoffphasen die Zylinderlauffläche in einem ersten Honvorgang unter Verwendung eines Honwerkzeugs, dessen Schneidstoff im wesentlichen unnachgiebig in einem metallischen Verbund oder einem Harz gehalten ist, bearbeitet wird, so daß eine Oberflächenschicht der Zylinderlauffläche abgetragen wird, in der die Hartstoffphasen durch das Feinbohren zerstört wurden.

7. Verfahren nach einem der vorhergehenden Ansprüche, **dadurch gekennzeichnet, daß** beim Beseitigen der zerstörte Hartstoffphasen aufweisenden Oberflächenschicht der Zylinderlauffläche mehr als 50 *µ*m, vorzugsweise zwischen 50 und 70 *µ*m, abgetragen werden.

## Claims

1. Process for machining cylinder faces produced from light metal alloys, in particular aluminium alloys, during the production of engine blocks and crankcases for internal-combustion engines, with embedded granular or fibrous hard material phases, such as, in particular, silicon, aluminium oxide or carbides, for producing tribologically suitable properties, the cylinder faces to be machined being honed, in place of an etching process, to expose the hard material phases by setting back the light metal matrix, **characterised in that** a honing tool is used for this purpose, the particulate cutting material of which is embedded in a matrix of the honing tool which is yielding in such a way that the cutting material particles are pressed between the hard material phases and can bring about exposure and rounding of the hard material phases in the process.

2. Process according to claim 1, **characterised in that** in the honing tool used to expose the hard material phases the cutting material is embedded in a porous matrix.

3. Process according to claim 1 and 2, **characterised in that** a mean surface roughness Rz of 1.0 to 3.0 µm is produced during exposure of the hard material phases.

4. Process according to any one of the preceding claims, **characterised in that** a mean roughness value Rₐ of 0.1 to 0.3 *µ*m is produced during exposure of the hard material phases.

5. Process according to any one of the preceding claims, **characterised in that** a reduced peak height Rₚₖ of 0.3 to 0.8 µm is produced during exposure of the hard material phases.

6. Process according to any one of the preceding claims, **characterised in that**, after fine boring of the cylinder hole and before exposure of the hard material phases, the cylinder face is machined in a first honing process by using a honing tool, the cutting material of which is held in a substantially unyielding manner in a metallic composite or a resin, so a surface layer of the cylinder face, in which the hard material phases have been destroyed by fine boring, is removed.

7. Process according to any one of the preceding claims, **characterised in that** during removal of the destroyed surface layer of the cylinder face comprising hard material phases more than 50 µm, preferably between 50 and 70 µm, are removed.

## Revendications

1. Procédé d'usinage d'alésages de cylindre en alliage léger, en particulier en alliage d'aluminium, lors de la fabrication de blocs-moteurs et de carters de vilebrequin pour moteur à combustion interne, avec des phases dures granuleuses ou fibreuses incorporées, par exemple en silicium, oxyde d'aluminium ou carbures, pour obtenir des propriétés tribologiques appropriées, l'alésage de cylindre à usiner étant honé et non pas mordancé pour repousser la matrice en alliage léger et ainsi libérer les phases dures, **caractérisé en ce que** l'on emploie pour ce faire un outil à pierre abrasive dont la matière abrasive particulaire est incorporée dans la matrice de la pierre abrasive, ladite matrice présentant une souplesse telle que les particules de matière abrasive sont pressées entre les phases dures et peuvent ainsi les libérer et les arrondir.

2. Procédé selon la revendication 1, **caractérisé en ce que** dans l'outil de honage employé pour libérer les phases dures, la matière abrasive est incorporée dans une matrice poreuse.

3. Procédé selon les revendications 1 et 2, **caractérisé en ce que** lors de la libération des phases dures, on atteint une profondeur de rugosité moyenne R_{z} comprise entre 1,0 et 3,0 *µ*m.

4. Procédé selon l'une des revendications précédentes, **caractérisé en ce que** lors de la libération des phases dures, on atteint une rugosité arithmétique moyenne Rₐ comprise entre 0,1 et 0,3 *µ*m.

5. Procédé selon l'une des revendications précédentes, **caractérisé en ce que** lors de la libération des phases dures, on atteint une hauteur de pics réduite Rₚₖ comprise entre 0,3 et 0,8 *µ*m.

6. Procédé selon l'une des revendications précédentes, **caractérisé en ce qu'**après alésage de précision de l'alésage de cylindre et avant libération des phases dures, l'alésage de cylindre est usiné lors d'une première opération de honage au moyen d'un outil de honage dont la matière abrasive est maintenue de manière sensiblement non-élastique dans un composite métallique ou une résine, de façon à enlever une couche superficielle d'alésage de cylindre dans laquelle les phases dures ont été détruites par l'opération d'alésage de précision.

7. Procédé selon l'une des revendications précédentes, **caractérisé en ce que** lors de l'élimination de la couche superficielle détruite de l'alésage de cylindre, qui contient des phases dures, l'épaisseur enlevée est supérieure à 50 *µ*m et est de préférence comprise entre 50 et 70 *µ*m.
